# EUROPÄISCHE PATENTSCHRIFT

(11) **EP 0 564 980 B1**
(45) Veröffentlichungstag und Bekanntmachung des Hinweises auf die Patenterteilung: **24.09.1997**
(21) Anmeldenummer: 93105420.9
(22) Anmeldetag: 01.04.1993
(51) Int. Cl.: C14C 9/02

(54) **Lederfettungsmittel**
Fat liquoring agent for leather
Agent de graissage pour cuir

(30) Priorität: 10.04.1992 DE 4212054
(43) Veröffentlichungstag der Anmeldung: 13.10.1993
(73) Patentinhaber: HOECHST AKTIENGESELLSCHAFT, 65926 Frankfurt am Main (DE)
(72) Erfinder: Guerci, Alberto, Dr., I-10151 Turin (IT); Dipinto, Donato, I-10151 Turin (IT); Gethöffer, Hanspeter, Dr., I-10040 Caselette (IT)

(56) Entgegenhaltungen:
- EP-A- 0 178 557
- EP-A- 0 247 490

## Beschreibung

Durch die Fettung erhält Leder einige seiner für den Gebrauch wichtigsten Eigenschaften. Besonders stark werden beeinflußt: Elastizität, Härte, Zähigkeit, Dehnbarkeit, Saugfähigkeit bzw. Abweisung gegenüber Wasser und Luftdurchlässigkeit.

Gebräuchliche Fettungsmittel und Hilfsmittel für die Lederfettung bauen auf der Grundlage von tierischen Ölen, wie Fischöl, und/oder pflanzlichen Ölen, wie Sonnenblumenöl auf. Da Fette allein jedoch nur schwer applizierbar sind und keine Eindringtiefe in die Lederhaut besitzen, müssen sie durch chemische Modifizierung in wasseremulgierbare Fettstoffe überführt werden. Diese eigentlichen Fettungsmittel, auch Licker genannt, bestehen aus einem emulgierten Fettstoff und dem entsprechenden Emulgator. Eine gebräuchliche Möglichkeit Licker zu erhalten, besteht in der Oxidierung und nachfolgenden Sulfitierung der Fette.

Sowohl an das Verfahren als auch an die damit erhaltenen Lederfettungsmittel werden, insbesondere seitens der Anwender, bestimmte Forderungen gestellt.

Bezüglich des Verfahrens soll die Oxidation der eingesetzten Öle möglichst vollständig sein, wobei die Dauer der Oxidation einen möglichst geringen Zeitraum in Anspruch nehmen soll. Um die Oxidationszeiten abzukürzen, war es bisher üblich, Metallkatalysatoren, wie Kobaltnaphthenat, Zinksulfat, Aluminiumsulfat oder Natriumoxalat, einzusetzen.
Trotz der Verwendung von Katalysatoren dauerte die Oxidation oftmals mehrere Tage.

Die nach dem Verfahren der Oxysulfitierung erhaltenen Lederfettungsmittel zeigten oftmals nachteilige Eigenschaften, wie zu hohe Viskosität, insbesondere bei niedrigen Temperaturen, unangenehmer fischartiger Geruch und zu geringe Chromstabilität.
Zur Verminderung der Geruchsbelästigung wurden üblicherweise anorganische Peroxide und auch Wasserstoffperoxid (DD-A-21 46 28) eingesetzt.

Trotz der vorstehend genannten Verbesserungsmaßnahmen bestand nach wie vor der Wunsch nach fettenden Zusammensetzungen, die sich durch verbesserte Eigenschaften in der Anwendung, insbesondere im Bereich der Lederbearbeitung, auszeichnen.

Aufgabe der vorliegenden Erfindung war es, ein Verfahren zur Herstellung von fettenden Zusammensetzungen auf der Basis von oxysulfitierten Ölen tierischer und/oder pflanzlicher Herkunft zur Verfügung zu stellen, das im Vergleich zu bekannten Oxysulfitierungsverfahren kürzere Oxidationszeiten erfordert und den Einsatz von Metallkatalysatoren und geruchsmindernden Stoffen, wie Peroxiden nicht zwingend vorschreibt.

Eine weitere Aufgabe der Erfindung war es, Zusammensetzungen auf der Basis oxysulfitierter Öle tierischer und/oder pflanzlicher Herkunft zur Verfügung zu stellen, die gegenüber den bekannten fettenden Zusammensetzungen verbesserte Eigenschaften in der Anwendung aufweisen, wie geringe Viskosität, insbesondere bei tieferen Temperaturen, geringer Eigengeruch, bessere Penetration und verbesserte Stabilität gegenüber oxidierenden Verbindungen.

Überraschenderweise hat sich gezeigt, daß durch den Einsatz von konjugiertungesättigten Carbonsäuren und/oder Estern die gewünschten Verbesserungen erreicht werden.

Gegenstand der Erfindung ist ein Verfahren zur Herstellung von fettenden Zusammensetzungen umfassend die Maßnahmen:
- Oxidation von Zusammensetzungen auf der Basis von Fettstoffen enthaltend:
   a) 70 - 99 Gew.-% Fettstoffe tierischer und/oder pflanzlicher Herkunft und
   b) 30 - 1 Gew.-% Verbindungen der Formel I die sich von den Verbindungen der Komponente a) unterscheiden und worin
      R¹, R², R³ unabhängig voneinander verzweigte oder geradkettige, gegebenenfalls substituierte C₁-C₂₄-Alkylreste sind,
      R⁴ Wasserstoff oder ein geradkettiger oder verzweigter, gegebenenfalls substituierter C₁-C₆-Alkylrest ist,
      m eine ganze Zahl größer Null ist und
      n eine ganze Zahl größer Null ist,
      bei einer Temperatur oberhalb 40°C, bevorzugt im Bereich von 40 bis 90°C, besonders bevorzugt 50 bis 80°C,
- gegebenenfalls Umsetzung der oxidierten Fettstoffe mit einer 10 bis 40 gew.-%igen wäßrigen Alkalihydroxidlösung und
- anschließende Sulfitierung durch Zugabe einer 5 bis 50 gew.-%igen, bevorzugt 20 bis 40 gew.-%igen Lösung eines Sulfitierungsmittels unter gleichzeitigem oder anschließendem Erhitzen.

Ebenfalls Gegenstand der Erfindung sind fettenden Zusammensetzungen erhältlich durch ein Verfahren, das die obengenannten Maßnahmen umfaßt.

Zunächst wird das Verfahren zur Herstellung der erfindungsgemäßen fettenden Zusammensetzungen erläutert und im Anschluß daran werden die erfindungsgemäßen fettenden Zusammensetzungen beschrieben.

Als Ausgangsstoffe zur Herstellung der erfindungsgemäßen fettenden Zusammensetzungen dienen Zusammensetzungen auf Basis von Fettstoffen tierischer Herkunft und/oder pflanzlicher Herkunft (Komponente a). Beispiele für Fettstoffe tierischer Herkunft sind Fischöl, Tran und seine Umwandlungsprodukte, Rinderklauenöl, Spermöl, Eieröle und Talgfett. Bevorzugte Verwendung finden Fischöl und Rinderklauenöl.
Neben den Fettstoffen tierischer Herkunft können als Ausgangsstoffe auch Fettstoffe pflanzlicher Herkunft eingesetzt werden.
Beispiele für Fettstoffe pflanzlicher Herkunft sind Rizinusöl, Rapsöl, Olivenöl, Sojabohnenöl, Sonnenblumenöl, Palmöl, Erdnussöl, Baumwollöl und Leinöl. Bevorzugte Verwendung finden Rapsöl und Sonnenblumenöl.

Die genannten Fettstoffe tierischer und pflanzlicher Herkunft können als Einzelstoffe oder Mischungen in dem erfindungsgemäßen Verfahren eingesetzt werden.

Werden als Ausgangsstoffe zur Herstellung der erfindungsgemäßen fettenden Zusammensetzungen nur Fettstoffe tierischer oder pflanzlicher Herkunft eingesetzt, so beträgt deren Anteil 70 - 99 Gew.-%, bezogen auf das Gesamtgewicht der Mischung.
Werden Fettstoffe tierischer und pflanzlicher Herkunft eingesetzt, so besitzen die Ausgangsstoffe eine Zusammensetzung im Verhältnis zwischen 30 bis 99,9 Gew.-% Fettstoffe tierischer Herkunft und 70 bis 0,1 Gew.-% Fettstoffe pflanzlicher Herkunft, bezogen auf das Gesamtgewicht an eingesetzten Fettstoffen. Eine bevorzugte Zusammensetzung besteht aus ungefähr gleichen Teilen Fischöl, Klauenöl und Rapsöl.

Neben den genannten Fettstoffen (Komponente a) werden als weitere Ausgangsstoffe Verbindungen der Formel I

als Komponente b) eingesetzt, die sich von den Verbindungen der Komponente a) unterscheiden und worin R¹, R², R³ unabhängig voneinander geradkettige oder verzweigte, gegebenenfalls substituierte C₁-C₂₄-Alkylreste, bevorzugt geradkettige, gegebenenfalls substituierte C₁₆-C₂₀-Alkylreste sind, R⁴ Wasserstoff oder ein geradkettiger oder verzweigter, gegebenenfalls substituierter C₁-C₆-Alkylrest ist, m eine ganze Zahl größer Null, bevorzugt 1 bis 5, besonders bevorzugt 1 ist und n eine ganze Zahl größer Null, bevorzugt 1 bis 20 ist.
Geeignete Substituenten sind z.B. OH, OR, NH₂, NHR¹, NHR¹₂, Halogen.

Bevorzugt werden Verbindungen der Formel II als Komponente b) eingesetzt, die sich von den Verbindungen der Komponente a) unterscheiden und worin R¹, R², R³, R⁴, m und n die vorstehend genannte Bedeutung besitzen.

Weitere geeignete Ausgangsstoffe (Komponente c) stellen Verbindungen der Formel III

R⁵ - COO - R⁴

dar, die sich von den Verbindungen der Komponenten a) und b) unterscheiden und worin R⁵ ein geradkettiger oder verzweigter, gegebenenfalls OH-substituierter C₉-C₂₄-Alkyl-, C₉-C₂₄-Alkenyl- oder C₉-C₂₄-Alkdienylrest ist und R⁴ die vorstehend angegebene Bedeutung hat. Diese Verbindungen der Formel III sind gegebenenfalls in einer Menge bis zu 30 Gew.-%, bezogen auf das Gesamtgewicht der Mischung enthalten.

Besonders bevorzugte Verwendung als Komponenten b) und c) finden Laurinsäure, Palmitinsäure, Stearinsäure, Margarinsäure, 10-Methylstearinsäure, Ölsäure, Linolsäure, konjugierte Linolsäure, Linolensäure und deren Ester.
Die Verbindungen der Formeln I, II und gegebenenfalls III können als Einzelstoffe oder in Form von Mischungen von zwei oder mehr Einzelstoffen eingesetzt werden.

Den erfindungsgemäßen Zusammensetzungen können Zusatzstoffe zur Regelung der Endeinstellung zugesetzt werden, z.B. Alkanolamine, wie Diethanolamin für einen optimalen pH-Wert, Kohlenwasserstoffe, wie Paraffinöl, für die gewünschte Viskosität, niedermolekulares Mineralöl oder synthetische Öle, auf Basis chlorierter oder anderweitig modifizierter Paraffinderivate sowie Weichmacher, wie Glycerin.

Diese Zusatzstoffe werden vorzugsweise nach Fertigstellung der fettenden Zusammensetzungen zugegeben.

Die in einem geeigneten Reaktor befindlichen Ausgangsstoffe werden bei einer Temperatur oberhalb 40°C, bevorzugt im Bereich von 40 bis 90°C, besonders bevorzugt 50 bis 80°C, einer Oxidation unterzogen. Die Oxidation erfolgt vorzugsweise durch Einleiten eines gemäßigten Luftstromes mit einer Geschwindigkeit von 200 bis 400 l/h in die Zusammensetzung.

Der Endpunkt der Oxidation wird durch die ausreichende Sulfitierbarkeit des oxidierten Fettstoffes angezeigt. Zu diesem Zweck wird während der Oxidation dem Reaktionsansatz eine Probe entnommen und wie nachstehend beschrieben sulfitiert. Unter einer ausreichenden Sulfitierbarkeit ist zu verstehen, daß beim Einbringen dieser oxisulfitierten Probe, bevorzugt 10 Gew.-% in Wasser, eine feine Emulsion gebildet wird, die über einen Zeitraum von mindestens einem Tag bei Raumtemperatur stabil ist und eine Chromstabilität von mindestens 5 Stunden besitzt. Es hat sich gezeigt, daß der Endpunkt der Oxidation und damit diese Eigenschaften im allgemeinen 10 bis 30 Stunden früher als bei den bekannten Verfahren erreicht werden.

Im Anschluß an die Oxidation und vor der Sulfitierung kann die Umsetzung der oxidierten Fettstoffe mit einer 10 bis 40 gew.-%igen, bevorzugt 20 bis 30 gew.-%igen, wäßrigen Lösung einer starken Base, wie Alkalihydroxid erfolgen.

Zum Zwecke der Sulfitierung werden die oxidierten Ausgangsstoffe mit der Lösung eines Sulfitierungsmittels versetzt. Bevorzugte Verwendung als Sulfitierungsmittel finden wäßrige Lösungen von Natriumpyrosulfit, Natriumhydrogensulfit oder Schwefeltrioxid. Die Konzentration der wäßrigen Lösungen liegt im Bereich von 5 bis 50 Gew.-%, bevorzugt 20 bis 40 Gew.-%.

Während, bevorzugt nach der Zugabe des Sulfitierungsmittels wird das Reaktionsgemisch erhitzt. Üblicherweise wird das Reaktionsgemisch bis zum Siedepunkt erhitzt. Das Reaktionsgemisch wird solange erhitzt, bis eine entnommene Probe den gewünschten Anforderungen hinsichtlich Aussehen, Emulgierbarkeit in Wasser und Elektrolytbeständigkeit, insbesondere Chromstabilität genügt. Die Probe soll bei der Entnahme klar, d.h. durchsichtig und ohne Verfärbung sein. Hinsichtlich der Emulgierbarkeit in Wasser soll die Probe eine stabile, feinverteilte Emulsion bilden. Diese Anforderungen werden durch bloßes Betrachten beurteilt. Die Chromstabilität der Probe soll über einen Zeitraum von mehr als 5 Stunden, bevorzugt mindestens 10 Stunden gegeben sein.

Die Chromstabilität der oxysulfitierten Fettstoffe wird folgendermaßen geprüft. In einem geeichten 100 ml Meßzylinder werden 5 ml der oxysulfitierten Probe in 90 ml destilliertem Wasser dispergiert. Zu dieser Dispersion werden 5 ml einer wäßrigen Chromsulfatlösung unter kräftigem Schütteln hinzugefügt. Die Chromsulfatlösung besteht aus einer Lösung von 56 g basischem Chromsulfat der Formel Cr(OH)SO₄ × nH₂O mit 25 Gew.-% Cr₂O₃. Die Zeit bis zum Auftreten der Phasentrennung ist das Maß für die Chromstabilität.

Eine zusätzliche Behandlung der oxidierten Ausgangsstoffe durch Waschen und/oder Neutralisation ist bei dem erfindungsgemäßen Verfahren nicht erforderlich, so daß die gesamte Reaktionsfolge in demselben Reaktor ablaufen kann.

Als Vorteile des erfindungsgemäßen Verfahrens sind zu nennen:
- kürzere Oxidationszeiten im Vergleich zum herkömmlichen Verfahren
- kein notwendiger Einsatz von Metallkatalysatoren
- kein notwendiger Einsatz von Peroxiden.

Als Vorteile der erfindungsgemäßen fettenden Zusammensetzungen sind zu nennen:
- nahezu geruchslose Produkte
- niedrige Viskositäten, teilweise bei 0°C noch gießbar
- hohe Chromstabilität
- anwendungstechnische Eigenschaften ähnlich den Produkten auf reiner Fischölbasis.

Die erfindungsgemäßen fettenden Zusammensetzungen eignen sich als gut emulgierbare elektrolytbeständige Fettungsmittel hervorragend für die Fettung von anspruchsvoller Pelzwildware, Bekleidungs-, Velour-, Möbel-, Handschuh- sowie feinem Oberleder und werden bevorzugt zur Vorfettung und Fettung nach dem Waschen eingestzt. Die gefetteten Leder besitzen eine gute Griffigkeit und Fülle bei anliegenden festen Narben.

Die erfindungsgemäßen fettenden Zusammensetzungen eignen sich bevorzugt als Lederfettungsmittel. Es hat sich gezeigt, daß die Produkte das Leder gut penetrieren und einen weichen, leichten, aber vollen Griff verleihen.

### Beispiele

### Beispiel 1

In einem 2 l-Reaktor werden 323 g Fischöl, 337 g Klauenöl, 300 g Rapsöl und 40 g ®Prifac-Säure 8968 (Hersteller: Unichema, Chemie GmbH, DE) bei 70°C mit Luftsauerstoff (Geschwindigkeit: 340 l/h) oxidiert. Nach 40 Stunden besitzt die Mischung eine Viskosität von 3 Minuten 30 Sekunden, gemessen mit einem "Ford-Becher" Nr. 2 bei 27°C. Nach Beendigung der Oxidation werden 25,6 g einer 30 gew.-%igen wäßrigen NaOH-Lösung bei einer Temperatur von 40°C unter Rühren zugegeben. Die Lösung wird bei der Temperatur, die sich durch die auftretende Wärmetönung einstellt 30 Minuten gerührt. Anschließend werden 280 g einer 35 gew.-%igen Na₂S₂O₅-Lösung nacheinander zu gleichen Teilen zugefügt. Nach der Zugabe der ersten Hälfte der Na₂S₂O₅-Lösung wird bei der Temperatur, die sich durch die auftretende Wärmetönung einstellt 15 Minuten gerührt. Nach Beendigung der Zugabe der zweiten Hälfte wird die Temperatur bis zum Siedepunkt erhöht. Die Viskosität des Endproduktes beträgt 10 Minuten und 30 Sekunden, gemessen mit einem "Ford-Becher" Nr. 2 bei 27°C. Die Chromstabilität ist über einen Zeitraum von mehr als 5 Stunden gegeben.

Zusammensetzung ®Prifac-Säure 8968
23 % C₁₈-Carbonsäure (einfach ungesättigt),
9 % C₁₈-Carbonsäure (zweifach ungesättigt),
50 % C₁₈-Carbonsäure (konjugiert ungesättigt),
1 % C₁₈-Carbonsäure (dreifach ungesättigt),
1 % C₂₀-Carbonsäure

### Beispiel 2

Die Umsetzung von 323 g Fischöl, 337 g Klauenöl und 300 g Rapsöl und 40 g ®Prifac-Säure 8961 erfolgt analog Beispiel 1. Nach 60 Stunden besitzt die Mischung eine Viskosität von 6 Minuten 10 Sekunden, gemessen mit einem "Ford-Becher" Nr. 2 bei 27°C. Die Sulfitierung erfolgt analog Beispiel 1. Die Viskosität des Endproduktes beträgt 18 Minuten 25 Sekunden, gemessen mit einem "Ford-Becher" Nr. 2 bei 27°C. Die Chromstabilität ist über einen Zeitraum von mehr als 5 Stunden gegeben.

Zusammensetzung ®Prifac-Säure 8961
3 % C₁₆-Carbonsäure,
1 % C₁₈-Carbonsäure,
25 % C₁₈-Carbonsäure (einfach ungesättigt),
67 % C₁₈-Carbonsäure (zweifach ungesättigt),
1 % C₁₈-Carbonsäure (dreifach ungesättigt)

## Patentansprüche

1. Verfahren zur Herstellung von fettenden Zusammensetzungen umfassend die Maßnahmen:
- Oxidation von Zusammensetzungen auf der Basis von Fettstoffen enthaltend:
a) 70 - 99 Gew.-% Fettstoffe tierischer und/oder pflanzlicher Herkunft und
b) 30 - 1 Gew.-% Verbindungen der Formel I die sich von den Verbindungen der Komponente a) unterscheiden und worin
R¹, R², R³ unabhängig voneinander verzweigte oder geradkettige, gegebenenfalls substituierte C₁-C₂₄-Alkylreste sind,
R⁴ Wasserstoff oder ein geradkettiger oder verzweigter, gegebenenfalls substituierter C₁-C₆-Alkylrest ist,
m eine ganze Zahl größer Null ist und
n eine ganze Zahl größer Null ist,
bei einer Temperatur oberhalb 40°C,
- gegebenenfalls Umsetzung der oxidierten Fettstoffe mit einer 10 bis 40 gew.-%igen wäßrigen Alkalihydroxidlösung und
- anschließende Sulfitierung durch Zugabe einer 5 bis 50 gew.-%igen Lösung eines Sulfitierungsmittels unter gleichzeitigem oder anschließendem Erhitzen.

2. Verfahren nach Anspruch 1, dadurch gekennzeichnet, daß Zusammensetzungen oxidiert werden, die zusätzlich
- c) bis zu 30 Gew.-% Verbindungen der Formel III
R⁵ - COO - R⁴
die sich von den Verbindungen der Komponenten a) und b) unterscheiden und worin R⁵ ein geradkettiger oder verzweigter, gegebenenfalls OH-substituierter C₉-C₂₄-Alkyl-, C₉-C₂₄-Alkenyl- oder C₉-C₂₄-Alkdienylrest ist und R⁴, die in Anspruch 1 aufgeführte Bedeutung hat, enthalten.

3. Verfahren nach Ansprüche 1 oder 2, dadurch gekennzeichnet, daß Zusammensetzungen enthaltend
30 - 99,9 Gew.-% Fettstoffe tierischer Herkunft und
70 - 0,01 Gew.-% Fettstoffe pflanzlicher Herkunft,
bezogen auf das Gesamtgewicht der eingesetzten Fettstoffe, als Komponente a) verwendet werden.

4. Verfahren nach einem der Ansprüche 1 bis 3, dadurch gekennzeichnet, daß die Zusammensetzungen gleiche Gewichtsteile Fischöl, Klauenöl und Rapsöl als Komponente a) enthalten.

5. Verfahren nach einem der Ansprüche 1 bis 4, dadurch gekennzeichnet, daß Verbindungen der Formel II als Komponente b) eingesetzt werden, worin R¹, R², R³, R⁴, m und n die in Anspruch 1 genannte Bedeutung besitzen und die sich von den Verbindungen der Komponente a) unterscheiden.

6. Verfahren nach einem der Ansprüche 1 bis 5, dadurch gekennzeichnet, daß Verbindungen als Komponente b) eingesetzt werden, worin m eine ganze Zahl von 1 bis 5, bevorzugt 1 und n eine ganze Zahl von 1 bis 20 ist.

7. Verfahren nach einem der Ansprüche 1 bis 6, dadurch gekennzeichnet, daß Verbindungen als Komponente b) eingesetzt werden, worin R¹, R² und R³ unabhängig voneinander ein geradkettiger, gegebenenfalls substituierter C₁₆-C₂₀-Alkylrest ist.

8. Verfahren nach einem der Ansprüche 1 bis 7, dadurch gekennzeichnet, daß die Oxidation durch Einleiten eines Luftstromes bei einer Temperatur im Bereich von 40 bis 90°C, bevorzugt 50 bis 80°C erfolgt.

9. Verfahren nach einem der Ansprüche 1 bis 8, dadurch gekennzeichnet, daß als Sulfitierungsmittel eine wäßrige Lösung von Na₂S₂O₅, Natriumhydrogensulfit oder Schwefeltrioxid verwendet wird.

10. Fettende Zusammensetzungen erhältlich durch ein Verfahren, das die Maßnahme nach einem der Ansprüche 1 bis 9 umfaßt.

11. Verwendung der fettenden Zusammensetzungen nach Anspruch 10 als Lederfettungsmittel.

12. Zusammensetzungen enthaltend
a) 70 - 99 Gew.-% Fettstoffe tierischer und/oder pflanzlicher Herkunft und
b) 30 - 1 Gew.-% der in Anspruch 1 genannten Verbindungen der Formel I.

13. Zusammensetzungen enthaltend
a) 70 - 99 Gew.-% Fettstoffe tierischer und/oder pflanzlicher Herkunft und
b) 30 - 1 Gew.-% der in Anspruch 5 genannten Verbindungen der Formel II.

## Claims

1. A process for the preparation of fat-liquoring compositions comprising the measures:
- oxidation of compositions based on fatty substances containing:
a) 70 - 99% by weight of fatty substances of animal and/or vegetable origin and
b) 30 - 1% by weight of compounds of the formula I which differ from the compounds of component a) and in which
R¹, R² and R³ independently of one another are branched or straight-chain, optionally substituted C₁-C₂₄-alkyl radicals,
R⁴ is hydrogen or a straight-chain or branched, optionally substituted C₁-C₆-alkyl radical,
m is an integer which is greater than zero and
n is an integer which is greater than zero,
at a temperature above 40°C,
- if necessary reaction of the oxidized fatty substances with a 10 to 40% strength by weight aqueous alkali metal hydroxide solution and
- subsequent sulfitation by addition of a 5 to 50% strength by weight solution of a sulfiting agent with simultaneous or subsequent heating.

2. The process as claimed in claim 1, wherein compositions are oxidized which additionally contain
- c) up to 30% by weight of compounds of the formula III
R⁵ - COO - R⁴
which differ from the compounds of components a) and b) and in which R⁵ is a straight-chain or branched, optionally OH-substituted C₉-C₂₄-alkyl, C₉-C₂₄-alkenyl or C₉-C₂₄-alkadienyl radical and R⁴ has the meaning shown in claim 1.

3. The process as claimed in either of claims 1 and 2, wherein compositions containing
30 - 99.9% by weight of fatty substances of animal origin and
70 - 0.1 % by weight of fatty substances of vegetable origin,
relative to the total weight of the fatty substances employed, are used as component a).

4. The process as claimed in one of claims 1 to 3, wherein the compositions contain equal parts by weight of fish oil, neat's-foot oil and rape oil as component a).

5. The process as claimed in one of claims 1 to 4, wherein compounds of the formula II are employed as component b), in which R¹, R², R³, R⁴, m and n have the meaning mentioned in claim 1, and which compounds differ from the compounds of component a).

6. The process as claimed in one of claims 1 to 5, wherein compounds are employed as component b) in which m is an integer from 1 to 5, preferably 1, and n is an integer from 1 to 20.

7. The process as claimed in one of claims 1 to 6, wherein compounds are employed as component b) in which R¹, R² and R³ independently of one another are a straight-chain, optionally substituted C₁₆-C₂₀-alkyl radical.

8. The process as claimed in one of claims 1 to 7, wherein the oxidation is carried-out by introducing a stream of air at a temperature in the range from 40 to 90°C, preferably 50 to 80°C.

9. The process as claimed in one of claims 1 to 8, wherein an aqueous solution of Na₂S₂O₅, sodium hydrogensulfite or sulfur trioxide is used as the sulfiting agent.

10. A fat-liquoring composition obtainable by a process which comprises the measures as claimed in one of claims 1 to 9.

11. The use of the fat-liquoring compositions as claimed in claim 10 as leather fat-liquoring agents.

12. A composition containing
a) 70 - 99% by weight of fatty substances of animal and/or vegetable origin and
b) 30 - 1% by weight of the compounds of the formula I mentioned in claim 1.

13. A composition containing
a) 70 - 99% by weight of fatty substances of animal and/or vegetable origin and
b) 30 - 1% by weight of the compounds of the formula II mentioned in claim 5.

## Revendications

1. Procédé de préparation de compositions de graissage, comprenant les opérations selon lesquelles
- on oxyde des compositions à base de graisses contenant:
a) 70 à 99 % en masse de graisses d'origine animale et/ou végétale et
b) 30 à 1 % en masse de composés de formule I différents des composés du constituant a) et dans lesquels
R¹, R² et R³ sont, indépendamment les uns des autres, des restes alkyle en C₁-C₂₄ linéaires ou ramifiés, éventuellement substitués,
R⁴ représente un atome d'hydrogène ou un reste alkyle en C₁-C₆ linéaire ou ramifié, éventuellement substitué,
m est un nombre entier supérieur à 0 et
n est un nombre entier supérieur à 0,
à une température supérieure à 40°C,
- on fait éventuellement réagir les graisses oxydées avec une solution aqueuse d'hydroxyde de métal alcalin à 10 à 40 % en masse et
- on effectue ensuite une sulfitation en ajoutant une solution à 5 à 50 % en masse d'un agent de sulfitation et on chauffe en même temps ou ultérieurement.

2. Procédé selon la revendication 1, caractérisé en ce que l'on oxyde des compositions qui contiennent en outre
c) jusqu'à 30 % en masse de composés de formule III
R⁵-COO-R⁴
qui sont différents des composés des constituants a) et b) et dans lesquels R⁵ représente un reste alkyle en C₉-C₂₄, alcényle en C₉-C₂₄ ou alcadiényle en C₉-C₂₄ linéaire ou ramifié, éventuellement substitué par OH, et R⁴ a la signification indiquée dans la revendication 1.

3. Procédé selon les revendications 1 ou 2, caractérisé en ce que l'on utilise des compositions contenant comme constituant a)
30 à 99,9 % en masse de graisses d'origine animale et
70 à 0,1 % en masse de graisses d'origine végétale,
par rapport à la masse totale des graisses utilisées.

4. Procédé selon l'une des revendications 1 à 3, caractérisé en ce que les compositions contiennent comme constituant a) des fractions en masse égales d'huile de poisson, de graisse de pied de boeuf et d'huile de colza.

5. Procédé selon l'une des revendications 1 à 4, caractérisé en ce que l'on utilise comme constituant b) des composés de formule II dans lesquels R¹, R², R³, R⁴, m et n ont la signification indiquée dans la revendication 1 et qui sont différents des composés du constituant a).

6. Procédé selon l'une des revendications 1 à 5, caractérisé en ce que l'on utilise comme constituant b) des composés dans lesquels m est un nombre entier de 1 à 5, de préférence 1, et n est un nombre entier de 1 à 20.

7. Procédé selon l'une des revendications 1 à 6, caractérisé en ce que l'on utilise comme constituant b) des composés dans lesquels R¹, R² et R³ représentent indépendamment les uns des autres un reste alkyle linéaire en C₁₆-C₂₀ éventuellement substitué.

8. Procédé selon l'une des revendications 1 à 7, caractérisé en ce que l'on effectue l'oxydation en faisant passer un courant d'air à une température de 40 à 90°C, de préférence de 50 à 80°C.

9. Procédé selon l'une des revendications 1 à 8, caractérisé en ce que l'on utilise comme agent de sulfitation une solution aqueuse de Na₂S₂O₅, d'hydrogénosulfite de sodium ou de trioxyde de soufre.

10. Compositions de graissage pouvant être obtenues par un procédé comprenant les opérations selon l'une des revendications 1 à 9.

11. Utilisation des compositions de graissage selon la revendication 10 comme agent de graissage pour cuir.

12. Compositions contenant
a) 70 à 99 % en masse de graisses d'origine animale et/ou végétale et
b) 30 à 1 % en masse de composés de formule I cités dans la revendication 1.

13. Compositions contenant
a) 70 à 99 % en masse de graisses d'origine animale et/ou végétale et
b) 30 à 1 % en masse de composés de formule II cités dans la revendication 5.
